# EUROPÄISCHE PATENTSCHRIFT

(11) **EP 1 345 719 B1**
(45) Veröffentlichungstag und Bekanntmachung des Hinweises auf die Patenterteilung: **19.04.2006**
(21) Anmeldenummer: 01990592.6
(22) Anmeldetag: 24.12.2001
(51) Int. Cl.: B22D 11/06

(54) **MANTELRING FÜR EINE GIESSROLLE EINER BANDGIESSMASCHINE**
JACKET RING FOR A CASTING ROLL OF A STRIP CASTING MACHINE
FRETTE POUR UN ROULEAU DE COULEE D'UNE MACHINE DE COULEE EN BANDE

(30) Priorität: 30.12.2000 CH 254200
(43) Veröffentlichungstag der Anmeldung: 24.09.2003
(73) Patentinhaber: SMS Demag Aktiengesellschaft, 40237 Düsseldorf (DE); Main Management Inspiration AG, 6052 Hergiswil/NW (CH)
(72) Erfinder: Barbé, Jacques, F-42600 Tarantaise (FR); Marti, Heinrich, CH-8127 Forch (CH)
(74) Vertreter: Valentin, Ekkehard
(86) Internationale Anmeldenummer: PCT/EP2001/015310
(87) Internationale Veröffentlichungsnummer: WO 2002/053311

(56) Entgegenhaltungen:
- EP-A- 0 477 121
- WO-A-96/02340
- WO-A-98/52706

## Beschreibung

Die Erfindung bezieht sich auf einen Mantelring mit beidseitigen Stimflächen für eine Gießrolle einer Bandgießmaschine, der aus einem Metall enthaltenden Basismaterial und aus wenigstens einer auf diesem aufgetragenen Materialschicht hergestellt ist, wobei eine auf dieses Basismaterial aufgetragene Materialschicht mit einem Auftrag einer zusätzlichen Materialschicht versehen ist, welche Keramikpartikel enthält.

Grundsätzlich hängt die Leistungsfähigkeit einer Bandgießmaschine mitunter davon ab, wie schnell die zwischen die Rollen eingegossene Schmelze abgekühlt und in verfestigter Form als Band weggeführt werden kann. Um dies zu erreichen, wird für den auf der Innenseite gekühlten Mantelring der Giessroilen ein möglichst gut wärmeleitendes Material verwendet, welches dieser Anforderung gerecht wird. Der Mantelring ist jedoch durch den Kontakt mit der Metallschmelze einem Oberftächenverschieiss ausgesetzt. Dies führt dazu, dass man diese Oberfläche des Mantels mit einer verschleissfesten Materialschicht einsetzt.

So ist eine gattungsmässige Giessroile nach der Druckschrift DE-A-41 41 484 mit einer Kühlfläche ausgebildet, welche sich aus einem gut wärmeleitenden Grundmetall und einem auf diesem aufgebrachten Metall zusammensetzt, wobei das aufgebrachte Metall eine geringere Wärmeleitfähigkeit als das Grundmetall aufweisen soll. Beim Grundmetall sind ausse em au ihrer Oberfläche verteilte Erhebungen vorgesehen, zwischen diesen das Metall verteilt angeordnet ist. Das Grundmetall soll vorteilhaft aus Kupfer oder einer Kupferlegierung, indessen das aufgebrachte Metall aus Nickel oder einer Nickellegierung bestehen soll. Mit dieser Beschichtung ist jedoch nicht eine optimale Oberfläche insbesondere bezüglich ihrer Verschleissfestigkeit erzielt.

Bei einer anderen Giessrolle gemäss der Druckschrift EP-A-O 309 247 sind auf ihrer Oberfläche gleichmässig verteilte Vertiefungen eingearbeitet, die jeweils beabstandet zueinander angeordnet sind. Mit diesen Vertiefungen wird beim Abgiessen erreicht, dass sich in diesen Gasblasen bilden, mit welcher die Abnützung an der Oberfläche der RoHe verkleinert und eine ausreichende Wärmeleitfähigkeit bezweckt wird. Die Herstellung solcher Vertiefungen ist jedoch aufwendig und sie bewirken, dass die mit diesen gebildeten Metallbänder ebenfalls nicht über eine glatte Oberfläche verfügen. Ausserdem sind diese Giessrollen jeweils relativ schnell wieder zu erneuern, da sich die Vertiefungen, die bis zu 100 Mikrometern aufweisen können, durch die Abnützung der Rollenoberfläche reduzieren.

Das Dokument WO-A-96 02340 beschreibt eine Gießwalze mit einem Kupfermantel, auf welchem über einer Verbindungsschicht, vorzugsweise aus elektrolytisch abgeschiedenem Ni oder Hartlot, eine äußere Verschteißschutzschicht mit innerhalb eines Bindermetalls aus Ni- oder Ni-Co-Legierung verteilten Keramikkömer, insbesondere aus Ar- oder Zr-Oxid oder aus Metalloxidkörnern und Metallcarbidkörnern aufgetragen ist. Die Verschleißschutzschicht ist insbesondere durch Plamaspritzen aufgebracht und hat eine Dicke > 0,2 mm und < 2 mm.

Aufgabe der vorliegenden Erfindung besteht demgegenüber darin, einen Mantelring für eine Giessrolle nach der eingangs erwähnten Gattung zu schaffen, mittels welchem eine optimale Auslegung in Bezug auf den Verschleiss an seiner mit der Schmelze in Kontakt gelangenden Oberfläche und auch in Bezug auf die Wärmeleitfähigkeit dieses auf der Innenseite gekühlten Mantelringes erzielt wird. Zudem soll mit einer möglichst glatten Giessrollenoberfläche gearbeitet werden können und ein ausreichender Schutz des Basismaterials des Mantelringes sichergestellt sein.

Die Aufgabe ist erfindungsgemäss gelöst durch die Merkmale von Anspruch 1. Die zusätzliche Material schicht (C) besteht aus mindestens zwei unterschiedlichen Materialien jeweils aus Keramik und/oder Cermet (C1, C2), die unterschiedliche Wärmeleitfähigkeiten aufweisen. Das eine Keramikmaterial erstrecht sich über die gesamte Mantelfläche des Mantelringes, während das andere Keramikmaterial in annähernd gleichen Abständen als komähnliche Teile im ersten Keramikmaterial eingebeltet ist. Die Beiden unterschiedlichen Keramikmaterialien sind auf die gesamte Mantelfläche des Mantelringes aufgetragen, wobei als Keramikmaterialien insbesondere SiAl₂O₂, PSZrO₂ und/oder SiC verwendet sind.

Weitere, bevorzugte Merkmale des erfindungsgemäßen Mantelringes finden sich in den abhängigen Ansprüchen.

Mit dieser ertindungsgemässen Ausbildung des Mantelringes der Giessrolle wird eine bedeutende Verbesserung bezüglich der Verschleissfestigkeit und damit der Haltbarkeit der Giessrollen erreicht und es ist trotzdem eine ausreichende Wärmeleitfähigkeit durch diesen Mantelring gewährleistet. Zudem kann die Giessrollenoberfläche glatt ausgebildet sein bzw. auf eine Verrippelung oder eine Textur derselben verzichtet werden.

Nach dem Gebrauch einer Giessrolle, wenn die Oberflächenschicht des Mantelringes um mindestens 0.1 bis 0.4 Millimetern abgenützt ist, kann diese für einen weiteren Gebrauch wieder auf den ursprünglichen Durchmesser beschichtet werden. Dies ist ein weiterer erheblicher Vorteil, denn dadurch ist gewähneistet, dass während des Betriebes mit diesen Giessrollen ein annähernd gleichbleibender Zustand bezüglich der Wärmeabführung durch den Mantelring erreicht wird. Dadurch können weitgehend konstante Verhältrisse im Wärmehaushalt beim Abgiessen erzielt werden.

Ausführungsbeispiele der Erfindung sowie weitere Vorteile derselben sind nachfolgend anhand der Zeichnung näher erläutert. Es zeigt:
- Fig.1: zeigt einen Längsschnitt einer teilweise dargestellten Giessrolle mit einem Mantelring,
- Fig.2: schematisch und vergrössert einen Schnitt eines Teils des Mantelringes und
- Fig. 3: einen schematischen. Schnitt eines Teils des Mantelringes bei der äusseren Kante.

Fig.1 zeigt eine Hälfte einer Giessrolle 10 sowie eine zweite angedeutete Giessrolle 11, die jeweils im wesentlichen aus einer vorzugsweise starren Welle 15 mit verschiedenen Zu- und Abflussleitungen 12, 13 für das Kühlwasser und aus einem auf dieser Welle 15 drehbar gelagerten Mantelring 20 bestehen. Eine solche Giessrolle 10 wird für eine vom Grundprinzip her betrachtet konventionelle Bandgiessmaschine insbesondere zur Herstellung von Stahlbändern verwendet. Es sind hierbei zwei zueinander beabstandete Giessrollen 10, 11 mit jeweils einer horizontalen Drehachse und diese Giessrollen 10, 11 seitlich abdichtende Platten 16 vorgesehen. Durch den gebildeten Spalt 14 zwischen den Rollen wird das erzeugte Metallband weggeführt.

Der Mantelring 20 ist beispielsweise seitlich an je einem auf der Welle 15 gelagerten Lagerring 17 gehalten und wird von einem angedeuteten Antriebsrad 19 eines nicht näher gezeigten Antriebsorganes gedreht. Er Weist praktisch durchgehend einen zum Beispiel aus einer Bohrung gebildeten Kühlkanal 23 auf, durch welchen das Kühlwasser geleitet wird. Der Mantelring 20 ist aus einem aus Metall enthaltenden Basismaterial A und aus wenigstens einer auf diesem aufgetragenen Materialschicht B hergestellt.

Erfindungsgemäss ist nach Fig.2 auf das Basismaterial A eine Materialschicht B aufgetragen und letztere mit einem Auftrag einer zusätzlichen, geramischen Materialschicht C versehen.

Das Basismaterial A besteht hierbei aus reinem Kupfer oder aus einer Kupferlegierung mit den Hauptbestandteilen Cu, Ag oder Cu, Cr; Zr. oder Cu, Ni; Be (Beryllium) oder aus Stahl, insbesondere einem legierten Stahl. Es zeichnet sich durch gute Wärmeleitfähigkeit aus, welche gewährleistet, dass das durch den Kühlkanal 23 fliessende Wasser möglichst viel Wärmeenergie abführt.

Für die auf das Basismaterial aufgetragene Materialschicht B ist vorzugsweise Nickel bzw. eine Nickellegierung und/oder Chrom bzw. eine Chromlegierung vorgesehen.

Die Materialschicht C besteht aus zwei unterschiedlichen Materialien jeweils aus Keramik und/oder Cermet C1, C2, die auf die gesamte Mantelfläche des Mantelringes aufgetragen sind. Als Keramikmaterialien und/oder Cermet C1, C2 sind insbesondere Al₂O₃, SiAl₂O₂, PSZrO₂, Si₃N₄ SIAION, SiAIYON und/oder SiC verwendet.

Die zylindrische Manteloberfläche ist glatt ausgebildet, die vorzugsweise mit einer Oberflächenrauheit von weniger als 6, vorzugsweise weniger als 1 Mikrometer, vorgesehen ist, und daher durch Schleifen oder Drehen feirrbearbeitet ist.

Die Materialschicht B und die Materialschicht C sind durch ein thermisches Spritzverfahren, wie Plasmaspritzen, Flammspritzen, elektrolytisch oder durch ein HIP cladding oder durch ein anderes Beschichtungsverfahren, beispielsweise elektrolytisch, vorzugsweise im Mikrometerbereich aufgetragen.

Die aus zwei verschiedenen Keramikmaterialien C1, C2 bestehende Materialschicht C ist auf der Materialschicht B derart aufgetragen, dass sich das eine Keramikmaterial C1 über die gesamte Mantelfläche erstreckt und das zweite Keramikmaterial C2 in annähernd gleichmässigen Abständen als kornähnliche Teile im ersten Material C1 eingebettet ist. Da dieses zweite Material eine geringere Wärmeleitfähigkeit als das erste aufweist, ergibt sich an seiner Stelle jeweils ein geringerer Wärmedurchgang φ als beim Material C1, wie dies durch die sägezahnförmige Kurve 31 in Fig. 2 verdeutlicht ist. Damit wird ein ausreichender Schutz der Schicht B und des Basismaterials A erreicht und gleichzeitig eine genügende Wärmeleitfähigkeit erzeugt. Die Abnützung der Materialschicht C ist durch die Wahl der Materialien C1 und C2 sehr gering.

Gemäss einem anderen Beispiel kann das Basismaterial A aus Stahl oder einer Stahllegierung bestehen, indessen die Materialschicht B aus legiertem Stahl bestehen und durch Schweissauftragen erzeugte sein kann ist. Die Materialschicht C kann als ein dünner Keramikauftrag von ca. 0.2 bis 0.4 Millimetern Dicke ausgebildet sein.

Fig.3 zeigt den bei der Stirnkante des Mantelringes vorgesehenen Übergang der Materialschicht C von der Ringoberfläche auf die Stirnfläche, wobei vorliegend ein Basismaterial A, bspw. CuCrZr, oder CuNiBe, eine Materialschicht B, z.B. aus Nickel oder einer Ni-Cr-Legurung, sowie eine Matenalschicht C, bspw. Al₂O₃, SiAl₂O₂, PSZrO₂, Si₃N₄ SiAION, SiAIYON oder SiC, verwendet ist. Bei der Stirnfläche ist eine andersartige Keramikschicht, z.B. PSZrO₂ + CAH (Carbone Amorphe Hydrogéné) verwendet. Im Bereich der Stirnkante 61 ist ein sich änderndes Mischverhältnis der Materialschichten C', C" von dem einen zum anderen Keramikmaterial erzeugt. Vor der Stirnkante 61 ist bspw. noch 60% des Materials C der Ringoberfläche und 40% des Materials CSt der Stirnfläche enthalten. Der Anteil des ersteren Materials reduziert sich dann bis auf 0%, wie dies durch die schräge Linie 62 angedeutet ist.

Bei einer sehr vorteilhaften Ausführung ist auf den beidseitigen Stirnflächen 20' des Mantelringes ebenfalls je eine Materialschicht B und eine zusätzliche Materialschicht C aufgetragen. Es ist hierbei bei den Stirnkanten ein kontinuierlicher Übergang der Materialschicht B und der zusätzlichen Materialschicht C von der Ringmantelfläche auf die jeweilige Stirnfläche 20' erzeugt.

Der Mantelring 10 wird nach dem Gebrauch, wenn seine Oberflächenschicht um mindestens 0.1 bis 0.4 Millimeter abgenützt ist, für einen weiteren Gebrauch wieder auf den ursprünglichen Durchmesser beschichtet. Dies geschieht dadurch, dass nach der entsprechenden Abnützung eine aus Keramikpartiketn bestehende Materialschicht C aufgetragen wird.

## Patentansprüche

1. Mantelring mit beidseitigen Stirnflächen für eine Gießrolle einer Bandgießmaschine, der aus einem Metall enthaltenden Basismaterial und aus wenigstens einer auf diesem aufgetragenen Materialschicht hergestellt ist, wobei eine auf dieses Basismaterial (A) aufgetragene Materialschicht (B) mit einem Auftrag einer zusätzlichen Keramikpartikel enthaltenden Materialschicht (C) versehen ist,
**dadurch gekennzeichnet**
**dass** die Materialschicht (C) aus mindestens zwei unterschiedlichen Materialien jeweils aus Keramik und/oder. Cermet (C1, C2) besteht wobei sich das eine Keramikmaterial (C1) über die gesamte Mantelfläche des Mantelrings erstreckt und das andere Keramikmaterial (C2) in annähernd gleichen Abständen als Kornähnliche Teile im Keramikmaterial (C1) eingebeltet ist, und dass die unterschiedlichen Keramikmaterialien (C1, C2) der Mantelschicht (C) eine unterschiedliche Wärmeleitfähigkeit aufweisen.

2. Mantelring nach Anspruch 1
**dadurch gekennzeichnet,**
**dass** als Keramikmaterialien (C1, C2) insbesondere Al₂O₃, und/oder SiAl₂O₂, PSZrO₂, Si₃N₄, SiAION, SiAlYON und/oder Sic verwendet sind.

3. Mantelring nach Anspruch 1 oder 2,
**dadurch gekennzeichnet,**
**dass** die zylindrische Manteloberfläche glatt ausgebildet ist, und eine Oberflächenrauheit von weniger als 6, vorzugsweise weniger als 1 Mikrometer aufweist.

4. Mantelring nach einem der vorhergehenden Ansprüche 1 bis 3,
**dadurch gekennzeichnet,**
**dass** das Basismaterial aus reinem Kupfer, aus einer Kupferlegierung mit den Hauptbestandteilen Cu, Ag oder Cu, Cr, Zr oder Cu, Ni, Be (Beryllium) oder aus Stahl, insbesondere einem legierten Stahl, hergestellt ist.

5. Mantelring nach einem der vorhergehenden Ansprüche 1 bis 4,
**dadurch gekennzeichnet,**
**dass** die auf das Basismaterial auftragbare Materialschicht (B) aus Nickel bzw. einer Nickellegierung und/oder Chrom bzw. einer Chromlegierung besteht.

6. Mantelring nach einem der vorhergehenden Ansprüche 1 bis 5,
**dadurch gekennzeichnet,**
**dass** die Materialschicht (B) und/oder die Materialschicht (C) durch ein thermisches Spritzverfahren, wie Plasmaspritzen oder Flammspritzen, oder durch eine andere Beschichtungsmethode, zum Beispiel elektrolytisch bzw. durch HIP cladding aufgetragen ist.

7. Mantelring nach einem der vorhergehenden Ansprüche 1 bis 6,
**dadurch gekennzeichnet,**
**dass** das Basismaterial aus einer Kupferlegierung besteht, auf die als Materialschicht (B) ein legierter Stahl durch Schweissauftragen und ein dünner Keramikauftrag von ca. 0.2 bis 0.4 Millimetern erfolgt.

8. Mantelring nach einem der vorhergehenden Ansprüche 1 bis 7,
**dadurch gekennzeichnet,**
**dass** an den beidseitigen Stimflächen des Mantelringes ebenfalls je eine Materialschicht (B) und/oder eine zusätzliche Materialschicht (C) aufgetragen ist, wobei bei den Stimkanten ein kontinuierlicher Übergang der Materialschicht (B) und/oder der zusätzlichen. Materialschicht (C) von der Ringmantelfläche auf die jeweilige Stirnfläche erzeugt ist.

9. Mantelring nach Ansprüch 8,
**dadurch gekennzeichnet,**
**dass** an den Stirnflächen des Mantelringes ein Keramikmaterial (CSt) als an dessen Mantelfläche verwendet anderes ist.

10. Mantelring nach Anspruch 9,
**dadurch gekennzeichnet,**
**dass** bei dem bei den Stimkanten entstehenden Übergang von der Ringoberfläche auf die Stimflächen ein sich ändemdes Mischverhaltnis von dem einen zum anderen Keramikmaterial besteht.

## Claims

1. A jacket ring with frontal surfaces on both sides for a casting roll of a strip casting machine, which is produced from a base material containing metal and from at least one layer of material applied thereto, wherein a layer of material (B) applied to this base material (A) is provided with a coat of an additional layer of material (C) containing ceramic particles,
**characterised in that**
the layer of material (C) is made from at least two different materials each of which is made from ceramic and/or cermet (C1, C2), wherein the one ceramic material (C1) extends over the entire jacket surface of the jacket ring and the other ceramic material (C2) is embedded at roughly equal distances as grain-like particles in the ceramic material (C1), and that the different ceramic materials (C1, C2) of the jacket layer (C) have different heat conducting capacity.

2. The jacket ring as cited in claim 1,
**characterised in that**
particularly Al₂O₃ and/or SiAl₂O₂, PSZrO₂, Si₃N₄, SiAION, SiAIYON and/or SiC are used as ceramic materials (C1, C2).

3. The jacket ring as cited in claim 1 or 2,
**characterised in that**
the cylindrical jacket covering is smooth and has a surface roughness of less than 6 micrometres, preferably less than 1 micrometre.

4. The jacket ring as cited in any of the preceding claims 1 to 3,
**characterised in that**
the base material is produced from pure copper, a copper alloy with main components Cu, Ag or Cu, Cr, Zr or Cu, Ni, Be (beryllium) or from steel, particularly an alloyed steel.

5. The jacket ring as cited in any of the preceding claims 1 to 4,
**characterised in that**
the layer of material layer (B) that is applicable to the base material is made from nickel or a nickel alloy and/or chromium or a chromium alloy.

6. The jacket ring as cited in any of the preceding claims 1 to 5,
**characterised in that**
the layer of material (B) and/or the layer of material (C) are applied by a thermal spray process, such as plasma spraying or flame spraying or by another coating method, for example, electrolytic coating or HIP cladding.

7. The jacket ring as cited any of the preceding claims 1 to 6,
**characterised in that**
the base material is made from a copper alloy to which an alloyed steel is applied in a welding process and also a thin ceramic coating of approx. 0.2 to 0.4 millimetres as the material layer (B).

8. The jacket ring as cited in any of the preceding claims 1 to 7,
**characterised in that**,
one layer of material (B) and/or one additional layer of material (C) is also applied to the frontal surfaces of the jacket ring on both sides, wherein a continuous transition of the layer of material (B) and/or of the additional layer of material (C) is produced on the frontal edges from the ring jacket surface to the corresponding frontal surface.

9. The jacket ring as cited in claim 8,
**characterised in that**,
a different ceramic material (CSt) is used on the frontal surfaces of the jacket ring, than that on the jacket surface thereof.

10. The jacket ring as cited in claim 9,
**characterised in that**,
a variable mixing ratio from the one to the other ceramic material exists in the transition from the ring covering to the frontal surfaces at the frontal edges.

## Revendications

1. Frette comportant des surfaces frontales des deux côtés pour un rouleau de coulée d'une machine de coulée en bande, qui est fabriquée dans un matériau de base contenant du métal et au moins une couche de matériau appliquée sur celui-ci, moyennant quoi une couche de matériau (B) appliquée sur ce matériau de base (A) est pourvue d'une application d'une couche de matériau supplémentaire (C), contenant des particules de céramique,
**caractérisée en ce que**
la couche de matériau est constituée d'au moins deux matériaux différents, respectivement la céramique et/ou le cermet (C1,C2), moyennant quoi un matériau céramique (C1) s'étend sur la totalité de la surface de manteau de la frette et l'autre matériau céramique (C2) est enrobé sous forme de granulés dans le matériau céramique (C1) à des distances approximativement similaires.

2. Frette selon la revendication 1,
**caractérisée en ce que**
comme matériaux céramiques (C1,C2), Al₂O₃ et/ou SiAl₂O₂, PSZrO₃, Si₃N₄, SiAlOn et/ou SiC sont notamment utilisés.

3. Frette selon la revendication 1 ou 2,
**caractérisée en ce que**
la surface de manteau cylindrique est configurée de manière à être lisse et présente une rugosité de surface de moins de 6, de préférence moins de 1 micromètre.

4. Frette selon une des revendications précédentes 1 à 3,
**caractérisée en ce que**
le matériau de base est fabriqué dans du cuivre pur, dans un alliage de cuivre comportant les composants principaux Cu, Ag ou Cu,Cr,Zr ou Cu,Ni,Be (Béryllium) ou dans de l'acier, notamment un acier allié.

5. Frette selon une des revendications précédentes 1 à 4,
**caractérisée en ce que**
la couche de matériau (B) appliquée sur le matériau de base est constituée de nickel, respectivement un alliage de nickel et/ou de chrome, respectivement un alliage de chrome.

6. Frette selon une des revendications précédentes 1 à 5,
**caractérisée en ce que**
la couche de matériau (B) et/ou la couche de matériau (C) sont appliquées selon un procédé de projection thermique, comme une projection par plasma ou une projection par flamme, ou selon un autre procédé de revêtement, par exemple par électrolyse ou placage à haute pression (HIP cladding).

7. Frette selon une des revendications précédentes 1 à 6,
**caractérisée en ce que**
le matériau de base est constitué d'un alliage de cuivre, sur lequel comme couche de matériau (B) un acier allié est appliqué par soudure et une application de céramique mince d'environ 0,2 à 0,4 millimètres est produite.

8. Frette selon une des revendications précédentes 1 à 7,
**caractérisée en ce que**
sur les deux côtés frontaux de la frette, une couche respective de matériau (B) et/ou une couche de matériau (C) supplémentaire est également appliquée, moyennant quoi, sur les arêtes frontales, une transition continue de la couche de matériau (B) et/ou de la couche de matériau supplémentaire (C) est produite de la surface de manteau à la surface frontale respective.

9. Frette selon la revendication 8,
**caractérisée en ce que**
sur les surfaces frontales de la frette, un autre matériau céramique (CSt) que celui de la surface de manteau est utilisé.

10. Frette selon la revendication 9,
**caractérisé en ce que**
dans la transition formée par les arêtes frontales de la surface de manteau aux surfaces frontales, un rapport de mélange variant de l'un à l'autre matériau céramique est constitué.
